# FASCICULE DE BREVET EUROPEEN

(11) **EP 0 589 012 B1**
(45) Date de publication et mention de la délivrance du brevet: **04.09.1996**
(21) Numéro de dépôt: 93907670.9
(22) Date de dépôt: 13.04.1993
(51) Int. Cl.: F24D 19/06, F24H 9/02, F28F 21/06

(54) **HABILLAGE DE SOURCE DE CHALEUR**
VERKLEIDUNG FÜR EINE WÄRMEQUELLE
HEAT SOURCE HOUSING

(30) Priorité: 13.04.1992 BE 9200327
(43) Date de publication de la demande: 30.03.1994
(73) Titulaire: NESTOR MARTIN S.A., B-1080 Bruxelles (BE)
(72) Inventeur: BERLAIMONT, Claude, B-5060 Falisolle (BE); CHAMPION, Raymond, B-5660 Couvin (BE)
(74) Mandataire: Claeys, Pierre
(86) Numéro de dépôt international: BE9300018
(87) Numéro de publication internationale: WO9321481

(56) Documents cités:
- WO-A-85/00552
- DE-A- 1 778 235
- PATENT ABSTRACTS OF JAPAN vol. 9, no. 70 (M-367)30 Mars 1985 & JP-A-59202337 (MATSUSHITA DENKI SANGYO KK) 16 Novembre 1984 cité dans la demande voir abrégé

## Description

La présente invention est relative à un habillage de source de chaleur du type indiqué dans le préambule de la revendication 1.

On connaît déjà depuis longtemps des habillages de ce genre, en particulier en tôle ou fonte émaillée, laquée ou chromée.

Ces habillages présentent technologiquement des problèmes quant à la mise en forme et la mise en couleur. En outre, ils ne sont pas transparents au rayonnement infrarouge émis par l'appareil de chauffage, lorsque celui-ci est par exemple un corps de chauffe, notamment un poêle domestique. Celui-ci ne peut donc, après habillage, chauffer le milieu environnant que par convection.

Dans la JP-A-59202337, on décrit un grillage de protection à placer sur la surface de rayonnement d'un radiateur, le grillage étant en polyester et présentant de larges ouvertures pour permettre le passage de la chaleur.

La présente invention a pour but de mettre au point un habillage tel que décrit au début qui évite les inconvénients précités, tout en étant d'un coût favorable et d'une fabrication aisée. Avantageusement, cet habillage permettra d'augmenter le confort d'un corps de chauffe en permettant un chauffage par rayonnement.

Pour résoudre ces problèmes, on a prévu, suivant l'invention, un habillage tel qu'indiqué dans la revendication 1. Recouvert d'un tel habillage, un corps de chauffe pourra chauffer le milieu ambiant non seulement par convection, mais aussi par rayonnement, ce qui augmentera considérablement l'économie d'énergie et l'impression de confort. Avantageusement la matière polymère utilisée présentera ces propriétés à une température supérieure à 130° C, de préférence à 200° C.

Par résistance à la déformation, il faut entendre que la paroi en matière polymère résiste à une déformation permanente. Par exemple, lorsqu'une pression mécanique est exercée sur elle, elle ne se plie pas ou elle s'infléchit éventuellement de manière élastique en reprenant ensuite sa position initiale. A la température indiquée, la paroi ne subit pas non plus un fluage.

L'utilisation d'une matière non métallique offre le grand avantage d'un procédé de fabrication simple et largement connu, par exemple par moulage, thermoformage, ou un processus analogue. Cela permet également de teinter la matière polymère dans la masse par un colorant ou un pigment et donc de renoncer à l'application d'un enduit coloré. Enfin, une liberté de mise en forme très large est accordée à un tel habillage en matière polymérisée, ce qui est une qualité non négligeable pour un tel élément qui sert à en masquer un autre.

Un habillage de ce genre offre en outre des qualités de légèreté et de facilité de manutention.

Suivant une forme de réalisation de l'invention, la matière plastique est une résine de polyester. Avantageusement la résine de polyester est choisie parmi le groupe comprenant des fumarates de bisphénol A, des résines isophtaliques et des résines chlorendiques.

D'une façon particulièrement avantageuse, la matière polymère est un polymère à cristaux orientés, par exemple un polymère à cristaux liquides lyotrope, tel que du Kevlar®, ou thermotrope, comme du Rhodester CL®. On pourrait même envisager dans ce cas un habillage résistant à des températures de 350° C.

Suivant une forme de réalisation très particulière de l'invention, la paroi mince est en un matériau composite contenant ladite matière polymère. Dans le matériau composite, la matière polymère peut être armée de fibres de renforcement, par exemple de fibres de verre, de carbone, de polymères à cristaux liquides, entre autres. Le matériau composite peut aussi, dans certains cas d'application, être formé d'une couche de ladite matière polymère, éventuellement armée, et d'au moins une couche de support de cette dernière en une autre matière.

D'autres formes de réalisation particulières de l'invention sont indiquées dans les revendications.

D'autres détails et particularités de l'invention ressortiront de la description donnée ci-après, à titre d'exemple non limitatif, et avec référence aux dessins annexés.

La figure 1 représente une vue en perspective d'un poêle à bois domestique équipé d'un habillage suivant l'invention.

Les figures 2, 3 et 4 représentent deux variantes de dispositifs de fixation d'un habillage suivant l'invention sur un corps de chauffe.

La figure 5 représente une vue en perspective d'une chaudière de chauffage central dont les parois sont habillées suivant l'invention.

Sur les différentes figures, les éléments identiques ou analogues portent les mêmes références.

Sur la figure 1, on a représenté un poêle à bois courant 1 qui repose sur deux pieds 2 supportant le corps de chauffe 3.

Devant le corps de chauffe est placé un habillage suivant l'invention 4 qui consiste en un panneau de protection 5 supporté par le corps de chauffe 4 par l'intermédiaire d'éléments de fixation 6, dont seuls trois sont représentés de manière schématique sur la figure 1.

Le panneau illustré est réalisé en une résine de polyester, choisie de préférence parmi des fumarates de bisphénol A, des résines isophtaliques et des résines chlorendiques. Comme résines isophtaliques on peut citer notamment des mélanges d'acide isophtalique et d'anhydride maléique ou d'acides fumariques. Comme résines chlorendiques on peut citer notamment des mélanges d'anhydride ou d'acide chlorendique et d'anhydride maléique ou d'acide fumarique.

Le panneau de protection 5 suivant la figure 1 est fabriqué par exemple par thermoformage. Il est transparent aux rayons infrarouges. Cette propriété permet une fixation de l'habillage relativement rapprochée du corps de chauffe.

Deux modes de fixation envisageables du panneau 5 sur le corps de chauffe 3 sont illustrés sur les figures 2 et 3. Les élements de fixation 6 sont agencés dans l'intervalle entre le corps de chauffe 3 et le panneau d'habillage 5. Sur la figure 2, l'élément de fixation est constitué de deux attaches 7 et 8 à profil en U. Les branches latérales 9, 10 et 11, 12 de chacune d'elles sont reliées au corps 3 ou respectivement au panneau 5, par exemple par rivetage ou tout autre moyen approprié. Les âmes 13 et 14 des deux attaches sont agencées l'une en face de l'autre et maintenues à distances l'une de l'autre par un élément d'écartement 15 en matière thermiquement isolante, par exemple en porcelaine. Un élément de serrage 16, lui-même aussi de préférence en matière thermiquement isolante, mantient l'élément d'écartement 15 enserré entre les deux attaches 7 et 8.

Sur la figure 3, les éléments de fixation 6 sont constitués d'un court profilé métallique en U 17. L'une de ses branches 18 est maintenue écartée du corps de chauffe par des rondelles 21 et 22 en matière thermiquement isolante, par exemple en porcelaine, et elle est serrée contre ces rondelles par un boulon 19 traversant ces dernières, un orifice dans le corps de chauffe ainsi qu'un écrou 20 agencé à l'intérieur du corps de chauffe 3. L'autre branche 23 du profilé 17 est maintenue écartée du panneau 5 par une rondelle 24 en matière isolante, par exemple en liège. Cet ensemble branche 23, rondelle 24 et panneau 5 est alors riveté de manière courante par un rivet 25.

Un autre mode de fixation du panneau 5 sur le corps de chauffe 3 est illustré sur la figure 4. Il s'agit d'un mode de fixation semblable à celui illustré sur la figure 2, mais aisément amovible. Le rivet 16 est ici remplacé par un aimant 35, fixé à une des attaches, par exemple l'attache 8, par un élément de fixation 36. Cet aimant 35, en position de fixation, est par exemple logé dans un évidement 37 métallique de l'attache 7. Ce mode de fixation amovible est surtout réalisable suivant l'invention grâce à la légèreté du panneau suivant l'invention.

On pourrait prévoir évidemment d'autres modes de fixation de l'habillage sur le corps de chauffe.

On pourrait aussi concevoir que l'habillage soit autoportant. Dans ce cas le panneau 5 repose, comme indiqué en traits mixtes sur la figure 1, directement sur le sol par un de ses bords 27. Il est alors recommandable que la matière polymère soit armée de fibres de renforcement, par exemple de fibres de verre, et donc que le panneau soit formé d'un matériau composite.

Sur la figure 5 on peut voir une chaudière à eau chaude 42 habillée d'une paroi 38 réalisée suivant l'invention.

On peut prévoir divers modes de fabrication de panneaux d'habillage suivant l'invention, en faisant par exemple intervenir un polymère à cristaux liquides.

On peut pulvériser un tel polymère lyotrope, comme le Kevlar, à l'état dissous,. dans deux coquilles téflonées en rotation autour de leur axe et obtenir l'évaporation du solvant. Le polymère se met en forme contre la paroi de révolution sous l'effet de la force centrifuge et de l'évaporation du solvant.

On peut aussi pulvériser une poudre polymère thermotrope, tel que du Rhodester CL, à l'intérieur des deux coquilles précitées en giration et chauffées à la température requise pour obtenir une orientation adéquate des cristaux liquides (environ 302° C pour le Rhodester CL).

On peut envisager une pulvérisation sous rotation sur la coquille avec une adhérence résultant d'une charge électrostatique.

Pour la réalisation d'un matériau composite, on peut enfin prévoir plusieurs pulvérisations successives, par exemple dans l'ordre :
a) pulvérisation d'un revêtement coloré de fibres courtes ou de grains (épaisseur 1/10 mm),
b) pulvérisation de fibres en vrac de Wollastonite minérale ou de courtes fibres de polyéthylène, en simultanéité avec une résine polyester suivant l'invention (épaisseur 1 mm),
c) pulvérisation d'une résine expansible de type polyuréthane + fibres (isolant) (épaisseur 5 à 8 cm),
d) pulvérisation de fibres de Kevlar ou de carbone avec résine de type alimentaire (plus ou moins 6 mm).

Le produit obtenu peut ensuite être éventuellement sectionné en plusieurs panneaux destinés à servir d'habillage pour des corps de chauffe.

## Revendications

1. Habillage de source de chaleur, en particulier de corps de chauffe (4, 42), de réservoirs contenant un liquide chaud, de radiateurs, et d'éléments analogues, comprenant une paroi mince pleine (5, 38) couvrant au moins partiellement la source de chaleur vis-à-vis de l'extérieur,
caractérisé en ce que cette paroi mince (5, 38) est à base d'une matière polymère et en ce que, à une température de 100 à au moins 130°C, elle résiste à une déformation permanente et au fluage et est transparente aux infrarouges à longueur d'onde correspondant aux températures de 200°C à 500°C du corps noir.

2. Habillage suivant la revendication 1, caractérisé en ce que la paroi mince présente une résistance à la déformation permanente et au fluage à une température allant jusqu'à 200°C, de préférence jusqu'à 350°C.

3. Habillage suivant l'une ou l'autre des revendications 1 et 2, caractérisé en ce que la matière polymère est une résine de polyester.

4. Habillage suivant la revendication 3, caractérisé en ce que la résine de polyester est choisie parmi le groupe comprenant des fumarates de bisphénol A, des résines isophtaliques et des résines chlorendiques.

5. Habillage suivant l'une ou l'autre des revendications 1 et 2, caractérisé en ce que la matière polymère est un polymère à cristaux orientés.

6. Habillage suivant l'une des revendications 1 à 5, caractérisé en ce que ladite paroi mince (5, 38) est en un matériau composite contenant ladite matière polymère.

7. Habillage suivant la revendication 6, caractérisé en ce que le matériau composite est formé de la matière polymère armée de fibres de renforcement.

8. Habillage suivant la revendication 7, caractérisé en ce que les fibres de renforcement sont des fibres de verre, de carbone, de polymère à cristaux liquides.

9. Habillage suivant la revendication 6, caractérisé en ce que le matériau composite est formé d'au moins une couche de ladite matière polymère, éventuellement armée, et d'au moins une couche de support de cette dernière en une autre matière.

10. Habillage suivant l'une quelconque des revendications 1 à 9, caractérisé en ce qu'il consiste en un panneau de protection (5) placé devant un corps de chauffe (4) de manière autoportante.

11. Habillage suivant l'une quelconque des revendications 1 à 9, caractérisé en ce qu'il consiste en un panneau de protection (5) fixé au corps de chauffe (4), devant celui-ci, d'une manière thermiquement isolée.

12. Habillage suivant l'une quelconque des revendications 1 à 11, caractérisé en ce que la paroi (5, 38) de matière polymère susdite est moulée ou thermoformée.

13. Habillage suivant l'une quelconque des revendications 1 à 12, caractérisé en ce que la matière polymère de la paroi (5, 38) est teintée dans la masse par un colorant ou pigment.

## Patentansprüche

1. Verkleidung für Wärmequelle, insbesondere für Heizkörper (4, 42), für Behälter, die eine heiße Flüssigkeit enthalten, für Radiatoren und für analoge Elemente, mit einer dünnen Massivwand (5, 38) die wenigstens teilweise die Wärmequelle gegenüber der äußeren Umgebung abdeckt,
dadurch gekennzeichnet, daß diese dünne Wand (5, 38) auf einer Polymersubstanz basiert und daß sie bei einer Temperatur von 100 bis wenigstens 130 °C einer ständigen Verformung und einem plastischen Fließen widersteht und für Infrarotlicht mit einer Wellenlänge, die den Temperaturen von 200 °C bis 500 °C des schwarzen Körpers entspricht, durchlässig ist.

2. Verkleidung nach Anspruch 1, dadurch gekennzeichnet, daß die dünne Wand bei einer Temperatur bis 200 °C und vorzugsweise bis 350 °C einer ständigen Verformung und einem plastischen Fließen widersteht.

3. Verkleidung nach dem einen oder dem anderen der Ansprüche 1 und 2, dadurch gekennzeichnet, daß die Polymersubstanz ein Polyesterharz ist.

4. Verkleidung nach Anspruch 3, dadurch gekennzeichnet, das Polyesterharz aus der Gruppe gewählt ist, die Bisphenolfumarate A, Isophthalharze und chlorhaltige Harze enthält.

5. Verkleidung nach dem einen oder dem anderen der Ansprüche 1 und 2, dadurch gekennzeichnet, daß die Polymersubstanz ein Polymer mit orientierten Kristallen ist.

6. Verkleidung nach einem der Ansprüche 1 bis 5, dadurch gekennzeichnet, daß die dünne Wand (5, 38) aus einem Verbundwerkstoff besteht, der die Polymersubstanz enthält.

7. Verkleidung nach Anspruch 6, dadurch gekennzeichnet, daß der Verbundwerkstoff aus der mit Verstärkungsfasern verstärkten Polymersubstanz gebildet ist.

8. Verkleidung nach Anspruch 7, dadurch gekennzeichnet, daß die Verstärkungsfasern Glasfasern, Kohlenstofffasern oder Polymerfasern mit Flüssigkristallen sind.

9. Verkleidung nach Anspruch 6, dadurch gekennzeichnet, daß der Verbundwerkstoff aus wenigstens einer Schicht aus der Polymersubstanz, die eventuell verstärkt ist, und aus wenigstens einer Trägerschicht für diese letztere aus einer anderen Substanz gebildet ist.

10. Verkleidung nach irgendeinem der Ansprüche 1 bis 9, dadurch gekennzeichnet, daß sie aus einer Schutztafel (5) besteht, die vor einem Heizkörper (4) selbsttragend angeordnet ist.

11. Verkleidung nach irgendeinem der Ansprüche 1 bis 9, dadurch gekennzeichnet, daß sie aus einer Schutztafel (5) besteht, die am Heizkörper (4) vor diesem wärmeisolierend befestigt ist.

12. Verkleidung nach irgendeinem der Ansprüche 1 bis 11, dadurch gekennzeichnet, daß die obengenannte Wand (5, 38) aus Polymersubstanz gegossen oder wärmeverformt wird.

13. Verkleidung nach irgendeinem der Ansprüche 1 bis 12, dadurch gekennzeichnet, daß die Polymersubstanz der Wand (5, 38) in der Masse durch einen Farbstoff oder ein Pigment gefärbt ist.

## Claims

1. A heat source housing, particularly for heating bodies (4, 42), hot liquid containing tanks, radiators and the like, comprising a thin solid wall (5, 38) at least partially screening the heat source from the outside, characterized in that said thin wall (5, 38) is comprised of a polymeric material and, at a temperature from 100°C to at least 130°C, resists permanent deformation and flow and is transparent for infrared beams at wavelengths corresponding to blackbody temperatures from 200°C to 500°C.

2. Housing as claimed in claim 1, wherein the thin wall resists permanent deformation and flow at a temperature up to 200°C, preferably up to 350°C.

3. Housing as claimed in claim 1 or 2, wherein the polymeric material is a polyester resin.

4. Housing as claimed in claim 3, wherein the polyester resin is selected from the group comprising bisphenol A fumarates, isophthalic resins and chlorendic resins.

5. Housing as claimed in claim 1 or 2, wherein the polymeric material is an oriented crystal polymer.

6. Housing as claimed in any one of claims 1 to 5, wherein said thin wall (5, 38) is made from a composite material containing said polymeric material.

7. Housing as claimed in claim 6, wherein the composite material is composed of a fibre-reinforced polymeric material.

8. Housing as claimed in claim 7, wherein the reinforcing fibres are glass fibres, carbon fibres, liquid crystal polymer fibres.

9. Housing as claimed in claim 6, wherein the composite material is composed of at least one layer of said polymeric material, optionally reinforced, and of at least one layer supporting the latter, made of another material.

10. Housing as claimed in any one of claims 1 to 9, including a protective panel (5) placed in front of a heating body (4) in a self-supporting way.

11. Housing as claimed in any one of claims 1 to 9, including a protective panel (5) which is fixed to a front region of the heating body (4), in a thermally insulated manner.

12. Housing as claimed in any one of claims 1 to 11, wherein the wall (5, 38) of said polymeric material is moulded or thermoformed

13. Housing as claimed in any one of claims 1 to 12, wherein the polymeric material of said wall (5, 38) is mass-stained with a coloring agent or pigment.
